# EUROPÄISCHE PATENTSCHRIFT

(11) **EP 0 566 537 B1**
(45) Veröffentlichungstag und Bekanntmachung des Hinweises auf die Patenterteilung: **18.09.1996**
(21) Anmeldenummer: 93810251.4
(22) Anmeldetag: 05.04.1993
(51) Int. Cl.: D06P 1/52

(54) **Verfahren zum Bedrucken von synthetischem Fasermaterial im Transferdruck**
Process for printing of synthetic fibrous material with transfer-printing
Procédé d'impression de matériau fibreux synthétique par impression par transfert

(30) Priorität: 15.04.1992 CH 1246/92
(43) Veröffentlichungstag der Anmeldung: 20.10.1993
(73) Patentinhaber: CIBA-GEIGY AG, 4002 Basel (CH)
(72) Erfinder: Schafflützel, Paul, CH-4058 Basel (CH)

(56) Entgegenhaltungen:
- EP-A- 0 100 808
- EP-A- 0 161 038
- EP-A- 0 190 002
- CHEMICAL ABSTRACTS, vol. 93 Columbus, Ohio, US; abstract no. 73688, FUKUI, KIYOSHI 'Coloring assistants for dyeing or printing of textiles'
- CHEMICAL ABSTRACTS, vol. 113 Columbus, Ohio, US; abstract no. 233284, JOZWIK, BOGUSLAW ET AL. 'Binding agent for finishing, printing, and dyeing of woven fabrics'
- DATABASE WPI Week 7535, Derwent Publications Ltd., London, GB; AN 75-57771W

## Beschreibung

Die vorliegende Erfindung betrifft ein Verfahren zum Bedrucken von synthetischem Fasermaterial im Transferdruck sowie die für diesen Druck verwendete Druckpaste.

Das Transferdruckverfahren ist grundsätzlich schon seit langer Zeit, z.B. aus der DE-A-2,434,753, bekannt. Üblicherweise werden nach dieser Methode sublimierfähige Dispersionsfarbstoffe auf Trägerpapiere, sogenannte Zwischenträger, gedruckt und von dort durch Hitze und Druck mittels Umdruckmaschinen auf das Textilgut übertragen.

An die auf die Zwischenträger aufgebrachten Druckpasten werden dabei hohe Anforderungen bzgl. ihres Viskositätsverhaltens, der Reibechtheit und Haftfestigkeit usw. gestellt. Damit diese Anforderungen erfüllt werden können, werden für den Transferdruck Druckpasten eingesetzt, die mindestens ein Verdickungsmittel und ein Bindemittel enthalten. Bekannte Kombinationen stellen z.B. Natrium-Alginat als Verdickungsmittel und Polyvinylalkohol als Bindemittel dar. Eine Druckpaste, die diese Komponenten enthält, weist allerdings eine ungenügende Lagerstabilität und Homogenität auf, was den Druckausfall negativ beeinflusst.

Eine Alternative zu den natürlichen Alginaten stellen synthetische Verdickungsmittel dar. Allerdings erweisen sich diese als elektrolytempfindlich und sind daher für den Druck mit anionischen und ionisch formulierten Farbstoffen nur bedingt geeignet.

Der vorliegenden Erfindung liegt daher die Aufgabe zu Grunde, eine Druckpaste bereitzustellen, die frei von Alginatverbindungen und gleichzeitig unempfindlich gegenüber Elektrolyten, homogen und lagerstabil ist. Überraschenderweise wurde nun gefunden, dass die Verwendung von gewissen wasserlöslichen Polymeren-in Druckpasten diese Bedingungen erfüllen.

Die vorliegende Erfindung-betrifft somit ein Verfahren zum Bedrucken von synthetischem Fasermaterial im Transferdruck, das dadurch gekennzeichnet ist, dass man eine Druckpaste verwendet, die
(a) ein wasserlösliches sulfogruppenhaltiges Polymer und eine oder mehrere Komponenten aus der Gruppe
(b) Entlüftungsmittel,
(c) anionisches oder nichtionogenes Dispergiermittel und
(d) C₁-C₃-Alkanol
enthält.

Die gemäss dem erfindungsgemässen Verfahren hergestellten Transferdrucke sind farbkräftig, licht-, wasch- und reibecht. Als weiterer Vorteil des erfindungsgemässen Verfahrens ist die Tatsache zu bewerten, dass die Komponente (a) gleichzeitig als Verdickungs- und Bindemittel wirkt. Dadurch wird der Einsatz einer weiteren, als Bindemittel fungierenden Komponente hinfällig, was die Herstellung und Handhabung der Stammverdickung bzw. Druckpaste wesentlich vereinfacht.

Als wasserlösliche Polymere (a) kommen z.B. Homo- Co- oder Pfropfpolymere, die ≥ 20 Mol-% Einheiten eines sulfogruppenhaltigen Monomeren enthalten, in Betracht.

Geeignete sulfogruppenhaltige Monomere sind z.B.:
(Meth)acrylamidomethansulfonsäure,
Vinylsulfonsäure,
(Meth)allylsulfonsäure,
2-Acrylamido-2-methylpropansulfonsäure,
3-(Meth)acrylamidopropansulfonsäure,
3-Sulfopropyl(meth)acrylat,
Bis-(3-sulfopropylitaconat),
4-Styrolsulfonsäure und
3-Allyloxy-2-hydroxypropylsulfonsäure.

Vorzugsweise handelt es sich bei den polymeren Verbindungen (a) um Homopolymere von sulfogruppenhaltigen Monomeren oder um Copolymere, die mehr als 50 Mol-%, insbesondere mehr als 75 Mol-% sulfogruppenhaltige Monomer-Einheiten enthalten.

Besonders bevorzugt sind Homo- und Copolymerisate, die ≥ 50 Mol-%, insbesondere ≥ 75 Mol-% 2-Acrylamido-2-methylpropansulfonsäure-Einheiten enthalten.

Die Polymere (a) können jeweils als freie Säure oder als Ammonium-, Alkalimetall-(Na, K, Li) oder Erdalkalimetallsalz (z.B. Ca) vorliegen; möglich sind auch Gemische verschiedener Kationen.

Handelt es sich bei dem Polymer (a) um ein Copolymerisat, so kommen als sulfogruppenfreie Comonomeren z.B. carboxylgruppenhaltige Monomeren, phosphorsäuregruppenhaltige Monomeren oder andere Comonomere in Betracht.

Geeignete Comonomere mit Carboxylfunktion sind z.B.
(Meth)acrylsäure, Maleinsäure, Fumarsäure, Itaconsäure, Mesaconsäure, Citraconsäure, Vinylessigsäure, Vinyloxyessigsäure, Vinylpropionsäure, Crotonsäure, Aconitsäure, Allylessigsäure, Allyloxyessigsäure, α,β-Dimethylacrylsäure, Allylmalonsäure, Allyloxymalonsäure, Methylenmalonsäure, 2-Hydroxy(meth)acrylsäure, 2-Halogeno(meth)acrylsäure, α-Ethylacrylsäure, Acrylamidoglycolsäure, Glutaconsäure, β-Carboxyethylacrylat, Allyloxy-3-hydroxybutansäure und Allylbernsteinsäure.

Geeignete Comonomere mit Phosphorsäuregruppe sind z.B. Vinylphosphonsäure, (Meth)allylphosphonsäure und Acrylamidomethylpropanphosphonsäure.

Des weiteren sind z.B. folgende Monomeren als Comonomeren geeignet:
N-Vinylpyrrolidon, N-Vinylformamid, N-Vinyl-N-methyl-formamid, N-Vinylacetamid, N-Vinyl-N-methyl-acetamid, N-Vinyl-N-ethyl-acetamid, N-Vinylimidazol, N-Vinyl-N-methyl-imidazol, N-Vinylimidazolin, N-Vinyl-2-methylimidazolin, N-Vinylcaprolactam, Vinylacetat, Vinylpropionat, Vinylbutyrat, C₁-C₂₂-Alkylvinylketon, C₁-C₂₂-Alkylvinylether, Olefine (Ethylen, Propylen, Isobuten), 1,2-Dimethoxyethylen, Styrolderivate, Hydroxy-ethyl/propyl/butyl/-(meth)acrylat, (Meth)acrylsäurealkylester-C₁-C₂₂, (Meth)acrolein, (Meth)acrylnitril, (Meth)acrylamid, Ester/(subst.) Amide/Nitrile der Monomeren mit Carboxylfunktion, N-Mono/N-Disubstituiertes (Meth)acrylamid (C₁-C₂₂), Alkoxy-(meth)acrylate, EOₓ-PO_{y}-ButO_{z} mit x,y,z = 0-250, Dimethyl/Diethyl-aminoethyl/propyl/butyl(meth)acrylate in Form der Salze oder in quaternierter Form, wobei geeignete Quaternierungsmittel z.B. Dimethyl/ethyl-sulfat, Methyl/ethyl-chlorid oder Benzylchlorid sind.

Als besonders geeignet erweisen sich Homopolymerisate von Alkalimetallsalzen der 2-Acrylamido-2-methylpropansulfonsäure als Komponente (a).

Die verwendeten Polymerisate bzw. Copolymerisate und deren Herstellung sind an sich bekannt. Bevorzugt werden die erfindungsgemäss verwendeten wasserlöslichen Polymerisate in wässriger Lösung zubereitet. Als Initiatoren eignen sich dabei peroxidische Verbindungen, die Radikale zu bilden vermögen, wie Wasserstoffperoxid, Ditertiärbutyloxid, Benzoylperoxid, Laurylperoxid oder Cumolhydroperoxid. Auch mit aliphatischen Azoverbindungen kann die Polymerisation eingeleitet werden. Daneben sind selbstverständlich die üblichen Redoxkatalysatorsysteme, wie beispielsweise Wasserstoffperoxid/Eisen-II-sulfat zur Einleitung der Polymerisation bestens geeignet.

Die Polymerisation wird üblicherweise im sauren bis neuaalen Bereich durchgeführt. Die Temperatur bei der Polymerisation liegt in der Regel bei 20 bis 100°C, vorzugsweise bei 40 bis 80°C. Die erhaltenen Polymerisatlösungen sind z.B. 15 bis 30%ig und weisen Viskositäten von z.B. 4,000 bis 20,000 cP auf. Die Viskosität, die vorzugsweise bei über 9,000 cP liegen soll, ist dabei ein Mass für den Polymerisationsgrad.

Als Komponente (b) sind alle handelsüblichen Entlüftungsmittel einsetzbar, sofern die rheologischen Eigenschaften der erfindungsgemässen Druckpaste nicht negativ beeinflusst werden. Bevorzugt sind auf Grund ihrer guten Entschäumungseigenschaften silikonölarme bis silikonölfreie Entlüftungsmittel, die im allgemeinen 0 bis etwa 10, insbesondere 2 bis 8 Gewichtsprozent eines herkömmlichen Silikonöls enthalten.

Bevorzugte Entlüftungsmittel enthalten z.B. als Aktivsubstanz hochsiedende Kohlenwasserstoffe, hydrierte Naphthalene, Mineralöle, fette Öle oder unlösliche Metallseifen oder deren Gemische und weisen gegebenenfalls den vorstehend angegebenen Gehalt an Silikonölen auf. Sie können aber auch als wässrige Lösungen vorliegen, die im allgemeinen, zusätzlich zu den Aktivsubstanzen der angegebenen Art ein nichtionisches Tensid, z.B. Ethylenoxidaddukte von einem Alkylphenol enthalten. Als bevorzugte Inhaltsstoffe bzw. Aktivsubstanzen der Entlüftungsmittel seien höhere Alkohole mit Siedepunkten über etwa 100°C, Terpentinöle, Mineralöle oder deren Gemische erwähnt. Bevorzugt werden Kohlenwasserstoffgemische eingesetzt, die im allgemeinen einen Flammpunkt über etwa 120°C, vorzugsweise von etwa 150 bis 220°C und einen Siedebereich von etwa 250 bis 500°C unter Normalbedingungen aufweisen.

Im Vordergrund des Interesses stehen Entlüftungsmittel, die als Aktivsubstanz ein Octanol, wie z.B. 2-Ethyl-n-hexanol oder dessen Gemisch mit hochsiedenden Kohlenwasserstoffgemischen enthalten, welche den vorstehend angegebenen Gehalt an Silikonölen aufweisen und gegebenenfalls als wässrige Zubereitung vorliegen, wobei diese Zubereitungen zusätzlich zu den Aktivsubstanzen Ethylenoxidaddukte von einem Alkylphenol mit 6 bis 12 Kohlenstoffatomen im Alkylrest als Tensid enthalten.

Das anionische oder nichtionogene Dispergiermittel entsprechend der Komponente (c) dient als Schutzkolloid. Dieses hat die Aufgabe, die unerwünschte orthokinetische Koagulation der mitverwendeten Farbstofformulierungen unter dem Einfluss hoher Scherkräfte zu unterdrücken. Es übt daher eine stabilisierende Wirkung auf die mitverwendeten Farbstofformulierungen aus. Der Zusatz der Komponente (c) zur Druckpaste ist z.B. von Vorteil, wenn die dispergierte Farbstofformulierung in der Druckpaste in Mengen vorhanden ist, die kleiner als 12 Gewichtsprozent der Druckpaste beträgt. Als anionische Dispergiermittel sind Ligninsulfonate, Polyphosphate oder Formaldehyd-Kondensationsprodukte aus aromatischen Sulfonsäuren und Formaldehyd geeignet. Verwendbare nichtionogene Dispergiermittel sind Anlagerungsprodukte von 15 bis 100 Mol Ethylenoxid oder Propylenoxid an mehrwertige aliphatische C₂-C₆Alkohole wie z.B Ethylenglykol, Glycerin oder Pentaerythrit.

Bevorzugt wird als Komponente (c) ein zu Polyvinylalkohol hydrolysiertes Polyvinylacetat verwendet, das ein Molekulargewicht von 12,000 bis 30,000, vorzugsweise 15,000 bis 25,000, und einen Hydrolysegrad von 70 bis 85 Molprozent aufweist.

Enthält die Druckpaste ein C₁-C₃-Alkanol als Komponente (d), handelt es sich um Methanol, Ethanol, n- oder iso-Propanol oder um ein Gemisch verschiedener C₁-C₃-Alkanole; bevorzugt ist die Verwendung von Ethanol oder von Gemischen von Ethanol/Methanol, Ethanol/n-Propanol oder Ethanol/iso-Propanol. Wird ein Gemisch von zwei Alkanolen als Komponente (d) eingesetzt, so kann das Mischungsverhältnis innerhalb weiter Grenzen variieren.

Für das erfindungsgemässe Verfahren kommen vorzugsweise Druckpasten in Betracht, die als Komponente (a) ein Homo- oder Copolymerisat, das ≧ 50 Mol-%, insbesondere ≧ 75 Mol-% 2-Acrylamido-2-methylpropansulfonsäure-Einheiten aufweist, als Komponente (b) ein Entlüftungsmittel, das als Aktivsubstanz ein Octanol enthält, und gegebenenfalls als Komponente (c) ein zu Polyvinylalkohol hydrolysiertes Polyvinylacetat, das ein Molekulargewicht von 12000 bis 30000 und einen Hydrolysegrad von 70 bis 85 Mol Prozent aufweist, enthalten.

Eine bevorzugte Ausführungsform der Erfindung betrifft die Verwendung einer Druckpaste, die
1,5 bis 6, vorzugsweise 2,5 bis 5, und besonders bevorzugt 3,2 bis 4,4 Gewichtsprozent der Komponente (a),
0,1 bis 1,5, vorzugsweise 0,1 bis 0,8 und besonders bevorzugt 0,2 bis 0,6 Gewichtsprozent der Komponente (b),
0 bis 1, vorzugsweise 0,3 bis 0,5 Gewichtsprozent der Komponente (c) und
ad 100% Gew.-% Wasser enthält

Eine weitere bevorzugte Ausführungsform der Erfindung betrifft die Verwendung einer Druckpaste, die
0,5 bis 2,5, vorzugsweise 1 bis 2 Gew.-% der Komponente (a),
0,1 bis 1,5, vorzugsweise 0,4 bis 1,2 Gew.-% der Komponente (b),
1 bis 6, vorzugsweise 2 bis 4 Gew.-% der Komponente (c) und
ad 100 Gew.-% Wasser enthält.

Ausserdem bevorzugt ist die Verwendung einer Druckpaste, die
0,5 bis 2,5, vorzugsweise 1 bis 2 Gew.-% der Komponente (a),
0 bis 1,5, vorzugsweise 0,4 bis 1,2 Gew.-% der Komponente (b),
1 bis 6, vorzugsweise 2 bis 4 Gew.-% der Komponente (c),
5 bis 45, vorzugsweise 20 bis 40 Gew.-% der Komponente (d) und
ad 100 Gew.-% Wasser enthält.

Erfindungsgemässverwendete Druckpasten sind immer frei von alginathaltigen Verbindungen.

Für das erfindungsgemässe Verfahren sind die üblichen für das Thermotransferdruckverfahren geeigneten sublimierbaren Dispersionsfarbstoffe, die bei etwa 160 bis etwa 230°C in den Dampfzustand übergehen, d.h. Farbstoffe, deren Dampfdruck bei z.B. 200°C höher als etwa 10⁻⁵ ist, verwendbar. Bei diesen Farbstoffen handelt es sich um in Wasser unlösliche bis schwerlösliche Farbstoffe verschiedener Klassen, beispielsweise um Nitrofarbstoffe, Aminoketonfarbstoffe, Ketoniminfarbstoffe, Methinfarbstoffe, Nitrodiphenylaminfarbstoffe, Chinolinfarbstoffe, Aminonaphthochinonfarbstoffe, Cumarinfarbstoffe und insbesondere um Anthrachinonfarbstoffe oder Azofarbstoffe, wie Monoazo- oder Disazofarbstoffe. Es ist auch möglich, Gemische verschiedener Dispersionsfarbstoffe einzusetzen.

Es ist vorteilhaft, den Farbstoff (coupiert oder uncoupiert) nicht als solchen zu verwenden, sondern eine wässrige Formulierung, welche den in Wasser unlöslichen bis schwerlöslichen Farbstoff (oder Farbstoffmischungen) enthält.

Die erfindungsgemäss eingesetzten Farbstoffe können auf Grund der Elektrolytbeständigkeit der Komponente (a) sowohl anionisch als auch nichtionogen formuliert sein.

Die Menge der in der Druckpaste vorhandenen Farbstofformulierungen richtet sich nach der gewünschten Farbstärke und beträgt im allgemeinen 0,1 bis 40 und vorzugsweise 0,1 bis 30 Gewichtsprozent der Formulierung, bezogen auf das Gewicht der Druckpaste.

Eine bevorzugte Ausführungsform der vorliegenden Erfindung betrifft die Verwendung einer Druckpaste bestehend aus
2,5 bis 5 Gew.-% eines Homopolymerisats von Alkalimetallsalzen der
2-Acrylamido-2-methylpropansulfonsäure als Komponente (a),
0,1 bis 0,8 Gew.-% eines Entlüftungsmittels, das als Aktivsubstanz ein Octanol enthält, als Komponente (b),
0 bis 1 Gew.-% eines partiell zu Polyvinylalkohol hydrolysierten Polyvinylacetats, das ein Molekulargewicht von 12000 bis 30000 und einen Hydrolysegrad von 70 bis 85 Mol Prozent aufweist, als Komponente (c),
0,1 bis 30 Gew.-% einer Formulierung eines sublimierbaren Dispersionsfarbstoffs und
ad 100 Gew.-% Wasser.

Die Herstellung der erfindungsgemässverwendeten Druckpaste erfolgt in einfacher Weise durch Mischen der Komponenten (a) und (b), (c) und/oder (d) mit der gewünschten Farbstoffformulierung, wobei zum Schluss noch die benötigte Menge an Wasser zugesetzt wird, sodass sich eine für den Tiefdruck geeignete Viskosität einstellt, die z.B. zwischen 40 und 500, vorzugsweise zwischen 100 bis 300 und besonders bevorzugt zwischen 180 und 300 mPa·s liegt. Druckpasten für den Rotationssiebdruck weisen vorteilhaft eine höhere Viskosität, z.B. zwischen 2000 und 5000 mPa·s, auf.

Beim Bedrucken wird die Druckpaste ganzflächig, bevorzugt musterförmig auf den Zwischenträger aufgebracht, wobei Druckmaschinen üblicher Bauart, z.B. Rotationssiebdruck-, Flexodruck- und ganz besonders Tiefdruckmaschinen zweckmässig eingesetzt werden.

Der im Transferdruckverfahren eingesetzte Zwischenträger ist zweckmässig ein flexibles, vorzugsweise räumlich stabiles Band, ein Streifen oder eine Folie mit glatter Oberfläche. Der Zwischenträger soll hitzestabil und inert sein, d.h. keinerlei Affinität zu den verschiedenen Komponenten der Druckpaste aufweisen. Er kann aus verschiedenen Materialien bestehen, wie z.B. aus Metall, wie eine Aluminium- oder Stahlfolie, aus Kunststoff, Papier oder einem textilen Flächengebilde, die gegebenenfalls mit einem Film aus Vinylharz, Ethylcellulose oder Polyurethanharz beschichtet sein können. Aus Kostengründen verwendet man vor allem Papierbahnen.

Nach Aufbringen der Druckpaste wird der bedruckte Zwischenträger bei etwa 80 bis 140°C, insbesondere 100 bis 120°C während etwa 5 bis 20 Sekunden getrocknet. Der eigentliche Transferdruck wird auf einer Presse diskontinuierlich oder auf einer üblichen Thermodruckanlage kontinuierlich bei 120 bis 230°C, insbesondere 190 bis 220°C während einer Kontaktzeit von etwa 5 bis 90, insbesondere 20 bis 60 Sekunden unter Anwendung von Druck vorgenommen, wobei der Farbstoff vom Zwischenträger auf das Fasermaterial transferiert.

Nach abgeschlossener Wärme- und Druckbehandlung wird das bedruckte Fasermaterial vom Zwischenträger getrennt. Es bedarf in der Regel keiner Nachbehandlung, d.h. im allgemeinen weder einer Dampfbehandlung, um den Farbstoff zu fixieren, noch eines Waschvorgangs zur Verbesserung der Echtheiten.

Bei den zu bedruckenden Materialien handelt es sich z.B. um beschichtete Materialien, synthetische oder halbsynthetische Folien, z.B. Folien aus Polyester, oder insbesondere um Textilmaterialien, vorzugsweise um flächenförmige Gebilde wie Vliese, Filze, vor allem Teppiche, Gewirke und insbesondere Gewebe. Hierbei kommen Textilmaterialien aus halbsynthetischen und insbesondere vollsynthetischen Fasern oder deren Gemische in Betracht. Bei den halbsynthetischen Fasern handelt es sich hauptsächlich um regenerierte Cellulosefasern, z.B. Triacetat und bei den vollsynthetischen Fasern hauptsächlich um Polyacrylnitril-, Polyamid- und insbesondere Polyesterfasern. Auch Mischgewebe aus Triacetat und Polyamid oder Polyester/Baumwolle oder Polyester/Wolle sind für das erfindungsgemässe Verfahren geeignet.

Man erhält nach dem vorliegenden Verfahren farbstarke, musterförmige Drucke auf weissem Grund mit guter Egalität, guten Echtheiten und mit scharfen Konturen.

Die erfindungsgemäss verwendeten Druckpasten zeichnen sich durch eine gute Homogenität, ausgezeichnete Lagerstabilität sowie einfache Handhabung aus.

Sofern nicht anders angegeben, beziehen sich die in den nachfolgenden Beispielen angegebenen Prozente auf das Gewicht.

Beispiel 1: Ein Zwischenträger aus Papier wird auf einer Tiefdruckmaschine mit einer Druckpaste folgender Zusammensetzung stellenweise bedruckt:
- 100 g/kg: einer elektrolytarmen, dispergierten Handelsformulierung des Dispersionsfarbstoffes der Formel
- 150 g/kg: des Homopolymerisats von 2-Acrylamido-2-methylpropansulfonsäure als 25%ige wässrige Lösung;
- 4 g/kg: eines Entlüftungsmittels auf Basis von 2-Ethyl-n-Hexanol;
- 10 g/kg: einer 30%igen wässrigen Lösung eines zu Polyvinylalkohol hydrolysierten Polyvinylacetats, das ein Molekulargewicht von 12000 bis 30000 und einen Hydrolysegrad von 70 bis 85 Mol Prozent aufweist;
- ad 1 kg: Wasser.

Die Druckpaste weist einen pH-Wert von 7,5 auf. Die Viskosität beträgt 215 mPa·s, gemessen am Brookfield Viskosimeter RVT, Spindel 2 (20 rpm) bei 25°C.

Der bedruckte Zwischenträger wird bei 100°C während 8 Sekunden getrocknet. Er ist lagerfähig und reibecht. Nun wird im Transferdruckverfahren die bedruckte Seite des Zwischenträgers mit einem synthetischen Fasermaterial, z.B. einem Polyestergewebe mit einem Flächengewicht von 100 g/m² in Kontakt gebracht, hierauf der Zwischenträger und das Fasermaterial während 30 Sekunden bei 210°C in einer Bügelpresse zusammengepresst, wobei der Farbstoff vom Zwischenträger auf das Gewebe transferiert.

Man erhält auf dem Polyestergewebe einen farbstarken, roten, musterförmigen Druck auf weissem Grund mit guter Egalität, guten Echtheiten und mit scharfen Konturen.

Beispiele 2-10: Man verfährt wie in Beispiel 1 beschrieben mit dem Unterschied, dass man anstelle der Formulierung des Farbstoffs der Formel (I) die äquivalente Menge einer Formulierung eines in der folgenden Tabelle genannten Farbstoffs verwendet:

Man erhält jeweils auf dem Polyestergewebe, das nach der Bedruckung einen weichen Griff aufweist, einen musterförmigen Druck auf weissem Grund mit guter Egalität, guter Echtheit und mit scharfen Konturen.

Beispiel 11: Man verfährt wie im Beispiel 1 beschrieben, verwendet jedoch statt der dort eingesetzten Druckpaste eine Druckpaste folgender Zusammensetzung:

| | |
|---|---|
| 150 g/kg | Dispersionsfarbstoff-Formulierung gemäss Beispiel 1; |
| 70 g/kg | des Homopolymerisats von 2-Acrylamido-2-methylpropansulfonsäure als 25%ige wässrige Lösung; |
| 80 g/kg | partiell zu Polyvinylalkohol hydrolisiertes Polyvinylacetat (Molgewicht 12000-30000, Hydrolysegrad 70-85 %) als 30%ige wässrige Lösung; |
| 6 g/kg | eines Entlüftungsmittels auf Basis von 2-Ethyl-n-hexanol; |
| 694 g/kg | demineralisiertes Wasser. |

Die Druckpaste weist einen pH-Wert von 7,8 auf. Die Viskosität beträgt 130 mPa·s, gemessen am Brookfield Viskosimeter RVT, Spindel 2 (20 rpm) bei 25°C.

Beispiel 12: Verfährt man wie im Beispiel 11 beschrieben und verwendet eine Druckpaste, die 10 g/kg anstelle von 6 g/kg Entlüftungsmittel auf Basis von 2-Ethyl-n-hexanol und 690 g/kg anstelle von 694 g/kg demineralisiertes Wasser aufweist, erhält man eine Druckpaste, die ähnlich gute Eigenschaften aufweist.

Beispiel 13: Man verfährt wie im Beispiel 1 beschrieben, verwendet jedoch anstelle der dort eingesetzten Druckpaste eine Druckpaste folgender Zusammensetzung:

Die Druckpaste weist einen pH-Wert von 7,9 auf. Die Viskosität beträgt 130 mPa·s, gemessen am Brookfield Viskosimeter RVT, Spindel 2 (20 rpm) bei 25°C.

Beispiel 14: Verfährt man wie im Beispiel 13 beschrieben und verwendet eine Druckpaste, die zusätzlich 5 g/kg eines Entlüftungsmittels auf Basis von 2-Ethyl-n-hexanol und 295 g/kg anstelle von 300 g/kg demineralisiertes Wasser aufweist, erhält man eine Druckpaste, die ähnlich gute Eigenschaften aufweist.

Beispiel 15: Man verfährt wie im Beispiel 1 beschrieben, verwendet jedoch anstelle der dort eingesetzten Druckpaste eine Druckpaste folgender Zusammensetzung:

| | |
|---|---|
| 150 g/kg | Dispersionsfarbstoff-Formulierung gemäss Beispiel 1; |
| 150 g/kg | des Homopolymerisats von 2-Acrylamido-2-methylpropansulfonsäure als 25%ige wässrige Lösung; |
| 5 g/kg | eines Entlüftungsmittels auf Basis von 2-Ethyl-n-hexanol; |
| 400 g/kg | Ethanol 94%ig |
| 295 g/kg | demineralisiertes Wasser. |

Die Viskosität beträgt 220 mPa·s, gemessen am Brookfield Viskosimeter RVT, Spindel 2 (20 rpm) bei 25°C.

Beispiel 16: Verfährt man wie im Beispiel 15 beschrieben und verwendet eine Druckpaste, die 10 g/kg partiell zu Polyvinylalkohol hydrolisiertes Polyvinylacetat (Molgewicht 12000-30000, Hydrolysegrad 70-85 %) als 30%ige wässrige Lösung und 290 g/kg demineralisiertes Wasser anstelle von 5 g/kg Entlüftungsmittel auf Basis von 2-Ethyl-n-hexanol und 295 g/kg demineralisiertem Wasser aufweist, erhält man eine Druckpaste, die ähnlich gute Eigenschaften aufweist.

Beispiel 17: Verfährt man wie im Beispiel 15 beschrieben und verwendet anstelle von 400 g/kg Ethanol ein Gemisch aus 200 g/kg Ethanol und 200 g/kg Isopropanol oder n-Propanol, erhält man Druckpasten mit ähnlich guten Eigenschaften.

Beispiel 18: Man verfährt wie im Beispiel 1 beschrieben und verwendet anstelle der dort verwendeten Druckpaste eine Druckpaste folgender Zusammensetzung:

| | |
|---|---|
| 150 g/kg | Dispersionsfarbstoff-Formulierung gemäss Beispiel 1; |
| 150 g/kg | des Homopolymerisats von 2-Acrylamido-2-methylpropansulfonsäure als 25%ige wässrige Lösung; |
| 5 g/kg | eines Entlüftungsmittels auf Basis von 2-Ethyl-n-hexanol; |
| 695 g/kg | demineralisiertes Wasser. |

Man erhält eine Druckpaste mit ähnlich guten Eigenschaften.

## Patentansprüche

1. Verfahren zum Bedrucken von synthetischem Fasermaterial im Transferdruck, dadurch gekennzeichnet, dass man eine Druckpaste verwendet, die
(a) ein wasserlösliches sulfogruppenhaltiges Polymer, und eine oder mehrere Komponenten aus der Gruppe
(b) Entlüftungsmittel
(c) anionisches oder nichtionogenes Dispergiermittel und
(d) C₁-C₃-Alkanol
enthält.

2. Verfahren gemäss Anspruch 1, dadurch gekennzeichnet, dass es sich bei der Komponente (a) um Homo- Co- oder Pfropfpolymere, die ≧ 20 Mol-% Einheiten eines sulfogruppenhaltigen Monomeren ausgewählt aus der Gruppe
(Meth)acrylamidomethansulfonsäure,
Vinylsulfonsäure,
(Meth)allylsulfonsäure,
2-Acrylamido-2-methylpropansulfonsäure,
3-(Meth)acrylamidopropansulfonsäure,
3-Sulfopropyl(meth)acrylat,
Bis-(3-sulfopropylitaconat),
4-Styrolsulfonsäure und
3-Allyloxy-2-hydroxypropylsulfonsäure
enthalten, handelt.

3. Verfahren gemäss Anspruch 1 oder 2, dadurch gekennzeichnet, dass es sich bei der Komponente (a) um Homo- oder Copolymerisate, die ≥ 50 Mol-%, insbesondere ≥ 75 Mol-% 2-Acrylamido-2-methylpropansulfonsäure-Einheiten enthalten, handelt.

4. Verfahren gemäss einem der Ansprüche 1 bis 3, dadurch gekennzeichnet, dass als Komponente (a) ein Homopolymerisat der 2-Acrylamido-2-methylpropansulfonsäure in Form eines Alkali- oder Erdalkalisalzes verwendet wird.

5. Verfahren gemäss einem der Ansprüche 1 bis 4, dadurch gekennzeichnet, dass die Druckpaste als Komponente (b) ein silikonölarmes bis silikonölfreies Entlüftungsmittel enthält.

6. Verfahren gemäss einem der Ansprüche 1 bis 5, dadurch gekennzeichnet, dass die Komponente (b) einen höheren Alkohol mit einem Siedebereich über 100°C, Terpentinöle, Mineralöle oder deren Gemische enthält.

7. Verfahren gemäss einem der Ansprüche 1 bis 6, dadurch gekennzeichnet, dass die Komponente (b) ein Octanol oder dessen Gemisch mit hochsiedenen Kohlenwassersoffgemischen enthält, welches einen Gehalt an Silikonöl aufweist.

8. Verfahren gemäss Anspruch 1, dadurch gekennzeichnet, dass man als Komponente (c) ein zu Polyvinylalkohol hydrolysiertes Polyvinylacetat verwendet, das ein Molekulargewicht von 12000 bis 30000 und einen Hydrolysegrad von 70 bis 85 Molprozent aufweist.

9. Verfahren gemäss einem der Ansprüche 1 bis 8, dadurch gekennzeichnet, dass die Druckpaste als Komponente (a) ein Homo- oder Copolymerisat, das ≥ 50 Mol-%, insbesondere ≥ 75 Mol-% 2-Acrylamido-2-methylpropansulfonsäure-Einheiten aufweist, als Komponente (b) ein Entlüftungsmittel, das als Aktivsubstanz ein Octanol enthält, und gegebenenfalls als Komponente (c) ein zu Polyvinylalkohol hydrolysiertes Polyvinylacetat, das ein Molekulargewicht von 12,000 bis 30,000 und einen Hydrolysegrad von 70 bis 85 Mol Prozent aufweist, enthält.

10. Verfahren gemäss einem der Ansprüche 1 bis 9, dadurch gekennzeichnet, dass die Druckpaste
2,5 bis 5 Gewichtsprozent der Komponente (a)
0,1 bis 0,8 Gewichtsprozent der Komponente (b),
0 bis 1 Gewichtsprozent der Komponente (c) und ad 100% Wasser
enthält.

11. Verfahren gemäss einem der Ansprüche 1 bis 9, dadurch gekennzeichnet, dass die Druckpaste
0,5 bis 2,5 Gewichtsprozent der Komponente (a)
0 bis 1,5 Gewichtsprozent der Komponente (b),
1 bis 6 Gewichtsprozent der Komponente (c) und
ad 100% Wasser
enthält.

12. Verfahren gemäss einem der Ansprüche 1 bis 8, dadurch gekennzeichnet, dass die Druckpaste
0,5 bis 2,5 Gewichtsprozent der Komponente (a)
0 bis 1,5 Gewichtsprozent der Komponente (b),
1 bis 6 Gewichtsprozent der Komponente (c),
5 bis 45 Gewichtsprozent der Komponente (d) und
ad 100% Wasser
enthält.

13. Verfahren gemäss einem der Ansprüche 1 bis 9, dadurch gekennzeichnet, dass man eine Druckpaste bestehend aus
2,5 bis 5 Gew.-% eines Homopolymerisats von Alkalimetallsalzen der
2-Acrylamido-2-methylpropansulfonsäure als Komponente (a),
0,1 bis 0,8 Gew.-% eines Entlüftungsmittels, das als Aktivsubstanz ein Octanol enthält, als Komponente (b),
0 bis 1 Gew.-% eines partiell zu Polyvinylalkohol hydrolysierten Polyvinylacetats, das ein Molekulargewicht von 12000 bis 30000 und einen Hydrolysegrad von 70 bis 85 Mol Prozent aufweist, als Komponente (c),
0,1 bis 30 Gew.-% einer Formulierung eines sublimierbaren Dispersionsfarbstoffs und ad 100 Gew.-% Wasser verwendet.

14. Verfahren gemäss einem der Ansprüche 1 bis 13, dadurch gekennzeichnet, dass die Druckpaste frei von alginathaltigen Verbindungen ist.

## Claims

1. A process for printing synthetic fibre material by transfer printing, which comprises using a printing paste comprising
(a) a water-soluble polymer that contains sulfo groups,
and one or more components selected from the group consisting of
(b) a deaerator,
(c) an anionic or nonionic dispersant, and
(d) a C₁-C₃alkanol,

2. A process according to claim 1, wherein component (a) is a homopolymer, copolymer or graft polymer which contains ≥ 20 mol% of units of a monomer containing sulfo groups selected from the group consisting of
(meth)acrylamidomethanesulfonic acid,
vinylsulfonic acid,
(meth)allylsulfonic acid,
2-acrylamido-2-methylpropanesulfonic acid,
3-(meth)acrylamidopropanesulfonic acid,
3-sulfopropyl(meth)acrylate,
bis(3-sulfopropyl itaconate),
4-styrenesulfonic acid, and
3-allyloxy-2-hydroxypropylsulfonic acid.

3. A process according to claim 1 or 2, wherein component (a) is a homo- or copolymer which contains ≥ 50 mol%, in particular ≥ 75 mol%, of 2-acrylamido-2-methylpropanesulfonic acid units.

4. A process according to any one of claims 1 to 3, wherein component (a) is a homopolymer of 2-acrylamido-2-methylpropanesulfonic acid in the form of an alkali metal salt or alkaline earth metal salt.

5. A process according to any one of claims 1 to 4, wherein the printing paste comprises as component (b) a deaerator of low to zero silicone oil content.

6. A process according to any one of claims 1 to 5, wherein component (b) contains a higher alcohol having a boiling range above 100°C, a turpentine oil, a mineral oil or a mixture thereof.

7. A process according to any one of claims 1 to 6, wherein component (b) contains an octanol or a mixture thereof with a mixture of high-boiling hydrocarbons which contains silicone oil.

8. A process according to claim 1, wherein component (c) is a polyvinyl acetate which has been hydrolysed to polyvinyl alcohol and which has a molecular weight of from 12,000 to 30,000 and a degree of hydrolysis of 70 to 85 mol%.

9. A process according to any one of claims 1 to 8, wherein the printing paste comprises as component (a) a homo- or copolymer containing ≥ 50 mol%, in particular ≥ 75 mol%, of 2-acrylamido-2-methylpropanesulfonic acid units, as component (b) a deaerator which contains an octanol as active ingredient, and optionally as component (c) a polyvinyl acetate which has been hydrolysed to polyvinyl alcohol and which has a molecular weight of from 12,000 to 30,000 and a degree of hydrolysis of 70 to 85 mol%.

10. A process according to any one of claims 1 to 9, wherein the printing paste comprises
2.5 to 5 percent by weight of component (a),
0.1 to 0.8 percent by weight of component (b),
0 to 1 percent by weight of component (c), and
water to make up 100% by weight.

11. A process according to any one of claims 1 to 9, wherein the printing paste comprises
0.5 to 2.5 percent by weight of component (a),
0 to 1.5 percent by weight of component (b),
1 to 6 percent by weight of component (c), and
water to make up 100% by weight.

12. A process according to any one of claims 1 to 8, wherein the printing paste comprises
0.5 to 2.5 percent by weight of component (a),
0 to 1.5 percent by weight of component (b),
1 to 6 percent by weight of component (c),
5 to 45 percent by weight of component (d), and
water to make up 100% by weight.

13. A process according to any one of claims 1 to 9, which comprises the use of a printing paste comprising
2.5 to 5% by weight of a homopolymer of alkali metal salts of
2-acrylamido-2-methylpropanesulfonic acid as component (a),
0.1 to 0.8% by weight of a deaerator that contains an octanol as active ingredient as component (b),
0 to 1% by weight of a polyvinyl acetate which has been partially hydrolysed to polyvinyl alcohol and which has a molecular weight of from 12,000 to 30,000 and a degree of hydrolysis of 70 to 85 mol% as component (c),
0.1 to 30% by weight of a formulation of a sublimable disperse dye, and
water to make up 100% by weight.

14. A process according to any one of claims 1 to 13, wherein the printing paste is free from alginate-containing compounds.

## Revendications

1. Procédé d'impression de matières fibreuses synthétiques selon le principe de l'impression par transfert, caractérisé en ce qu'on emploie une pâte d'impression qui contient :
a) un polymère sulfoné hydrosoluble et un ou plusieurs composants choisis parmi
b) un agent de désaération,
c) un agent dispersant anionique ou non-ionique, et
d) un alcanol en C₁₋₃.

2. Procédé conforme à la revendication 1, caractérisé en ce que le composant (a) est un homopolymère, un copolymère ou un polymère de greffage qui comporte au moins 20 % en moles de motifs dérivés d'un monomère sulfoné choisi parmi :
l'acide acrylamidométhanesulfonique,
l'acide méthacrylamidométhanesulfonique,
l'acide vinylsulfonique,
l'acide allylsulfonique,
l'acide méthallylsulfonique,
l'acide 2-acrylamido-2-méthylpropanesulfonique,
l'acide 3-acrylamidopropanesulfonique,
l'acide 3-méthacrylamidopropanesulfonique,
l'acrylate de 3-sulfopropyle,
le méthacrylate de 3-sulfopropyle,
l'itaconate de bis(3-sulfopropyle),
l'acide 4-styrènesulfonique, et
l'acide 3-allyloxy-2-hydroxypropanesulfonique.

3. Procédé conforme à la revendication 1 ou 2, caractérisé en ce que le composant (a) est un homopolymère ou un copolymère qui comporte au moins 50 % en moles, en particulier au moins 75 % en moles, de motifs dérivés de l'acide 2-acrylamido-2-méthylpropanesulfonique,

4. Procédé conforme à l'une des revendications 1 à 3, caractérisé en ce qu'on utilise, en tant que composant (a), un homopolymère de l'acide 2-acrylamido-2-méthylpropanesulfonique, sous la forme d'un sel de métal alcalin ou alcalino-terreux.

5. Procédé conforme à l'une des revendications 1 à 4, caractérisé en ce que la pâte d'impression contient, en tant que composant (b), un agent de désaération qui est pauvre en huile de silicone, ou même qui n'en contient pas du tout.

6. Procédé conforme à l'une des revendications 1 à 5, caractérisé en ce que le composant (b) contient un alcool supérieur dont le domaine d'ébullition se situe au-delà de 100°C, de l'essence de térébenthine, de l'huile minérale ou un de leurs mélanges.

7. Procédé conforme à l'une des revendications 1 à 6, caractérisé en ce que le composant (b) contient un octanol ou un mélange d'octanol et d'hydrocarbures à point d'ébullition élevé, qui contient une certaine quantité d'huile de silicone.

8. Procédé conforme à la revendication 1, caractérisé en ce qu'on emploie, en tant que composant (c), un poly(acétate de vinyle) hydrolysé en poly(alcool vinylique), dont la masse molaire vaut de 12 000 à 30 000 et dont le degré d'hydrolyse vaut de 70 à 85 % en moles.

9. Procédé conforme à l'une des revendications 1 à 8, caractérisé en ce que la pâte d'impression contient, en tant que composant (a), un homopolymère ou un copolymère qui comporte au moins 50 % en moles, en particulier au moins 75 % en moles, de motifs dérivés de l'acide 2-acrylamido-2-méthylpropanesulfonique, en tant que composant (b), un agent de désaération qui comporte un octanol en tant que substance active, et le cas échéant, en tant que composant (c), un poly(acétate de vinyle) hydrolysé en poly(alcool vinylique), dont la masse molaire vaut de 12 000 à 30 000 et dont le degré d'hydrolyse vaut de 70 à 85 % en moles.

10. Procédé conforme à l'une des revendications 1 à 9, caractérisé en ce que la pâte d'impression contient
de 2,5 à 5 % en poids de composant (a),
de 0,1 à 0,8 % en poids de composant (b),
de 0 à 1 % en poids de composant (c), et
de l'eau, en complément à 100 %.

11. Procédé conforme à l'une des revendications 1 à 9, caractérisé en ce que la pâte d'impression contient
de 0,5 à 2,5 % en poids de composant (a),
de 0 à 1,5 % en poids de composant (b),
de 1 à 6 % en poids de composant (c), et
de l'eau, en complément à 100 %.

12. Procédé conforme à l'une des revendications 1 à 8, caractérisé en ce que la pâte d'impression contient
de 0,5 à 2,5 % en poids de composant (a),
de 0 à 1,5 % en poids de composant (b),
de 1 à 6 % en poids de composant (c),
de 5 à 45 % en poids de composant (d), et
de l'eau, en complément à 100 %.

13. Procédé conforme à l'une des revendications 1 à 9, caractérisé en ce qu'on utilise une pâte d'impression constituée de 2,5 à 5 % en poids d'un homopolymère de sel de métal alcalin de l'acide 2-acrylamido-2-méthylpropanesulfonique, comme composant (a), de 0,1 à 0,8 % en poids d'un agent de désaération qui comporte un octanol en tant que substance active, comme composant (b), de 0 à 1 % en poids d'un poly(acétate de vinyle) partiellement hydrolysé en poly(alcool vinylique), dont la masse molaire vaut de 12 000 à 30 000 et dont le degré d'hydrolyse vaut de 70 à 85 % en moles, comme composant (c), de 0,1 à 30 % en poids d'une formulation d'un colorant dispersé sublimable, et d'eau en complément à 100 %.

14. Procédé conforme à l'une des revendications 1 à 13, caractérisé en ce que la pâte d'impression ne contient pas de composés de type alginate.
